# EUROPÄISCHE PATENTSCHRIFT

(11) **EP 0 275 426 B1**
(45) Veröffentlichungstag und Bekanntmachung des Hinweises auf die Patenterteilung: **23.10.1991**
(21) Anmeldenummer: 87117752.3
(22) Anmeldetag: 01.12.1987
(51) Int. Cl.: B22D 19/00, B22D 21/00

(54) **Verfahren und Vorrichtung zur Herstellung von faserverstärkten Metallteilen**
Method of and installation for producing fiber reinforced metal pieces
Procédé et installation pour la fabrication de pièces métalliques renforcées par des fibres

(30) Priorität: 17.01.1987 DE 3701218
(43) Veröffentlichungstag der Anmeldung: 27.07.1988
(73) Patentinhaber: VEREINIGTE ALUMINIUM-WERKE AKTIENGESELLSCHAFT, D-53117 Bonn (DE)
(72) Erfinder: Woithe, Herbert, Dr., D-5300 Bonn 2 (DE); Penkava, Josef, Dipl.-Ing., D-5300 Bonn 1 (DE); Ibe, Gerhard, Prof. Dr.-Ing. habil. Phys., D-5330 Königswinter 41 (DE)
(74) Vertreter: Müller-Wolff, Thomas, Dipl.-Ing.

(56) Entgegenhaltungen:
- DE-A- 3 546 148
- DE-C- 3 404 092
- DE-C- 3 504 118

## Beschreibung

Die Erfindung betrifft ein faserverstärktes Druckgußteil sowie ein Verfahren und eine Vorrichtung zu seiner Herstellung durch Vakuumdruckgießtechnik, wobei die Dosierung des Metalls mittels Vakuum über ein Steigrohr und eine Ansaugöffnung in die Füllkammer erfolgt und durch Vorfahren des Gießkolbens das Metall über einen Gießlauf in den Formhohlraum hineingedrückt wird.

Aus "Moderne Druckgußfertigung" 1971 (Brunnhuber), Seite 57 ff. ist die Vakuumdruckgußtechnik für horizontale und vertikale Kaltkammer-Druckgießmaschinen bekannt. Dabei wird die Schmelze über ein Steigrohr in die Füllkammer mittels eines Vakuums gesaugt, das - in Strömungsrichtung der Metallschmelze - oberhalb des Formhohlraums angeordnet ist.

Bei der Anwendung dieses Verfahrens auf die Herstellung von faserverstärkten Druckgußteilen, z. B. nach DE 34 04 092, ergibt sich der Nachteil, daß zusammen mit der Metallschmelze auch die im Schmelzenbehälter und in der Füllkammer vorhanden Gase mit angesaugt werden. Diese Gase müssen bei den herkömmlichen Verfahren durch die Faserlagen hindurchgesaugt werden und erhöhen die Gefahr der Blasenbildung durch im Faserkörper zurückgebliebene Gasreste.

Ferner ist es unter bestimmten Temperaturbedingungen möglich, daß Schmiermitteldämpfe aus der Füllkammer an der Fasereinlage kondensieren, und dadurch die Benetzung durch die nachströmende Metallschmelze verhindert wird. Die Fasern eines faserverstärkten Verbundwerkstoffs sind dann zwar noch formschlüssig, aber nicht mehr vollständig kraftschlüssig in der Matrix eingebunden. Die erreichbare Festigkeit des Verbundes wird merklich verringert.

Aus der DE-A-35 46 148 ist eine Vorrichtung zur Herstellung von Verbundwerkstoffen bekannt, die aus einer ersten Aufnahmekammer für das geschmolzene Metall und aus einer zweiten Aufnahmekammer für einen Verstärkungswerkstoff in Form eines porösen Körpers niedriger Dichte besteht. Dabei kann, während das geschmolzene Metall unter Druck gesetzt wird, Luft durch eine im Druckstempel vorgesehene Leitung abgesaugt werden, um das Druckgleichgewicht zwischen der oberen und unteren Seite des porösen Körpers herzustellen. Da der Unterdruckabsaugvorgang am unteren Abschnitt um 0,1 bis 1 sec. eher beginnt als der Unterdruckvorgang im oberen Abschnitt, kann sich das geschmolzene Metall am Druckstempelteil zu einer relativ dicken Schicht stark verfestigen und damit das Luftansaugen von unten verhindern. Auf diese Weise wird verhindert, daß das heiße geschmolzene Metall abrupt hochsteigt und dabei Blasen bildet, wenn die Größe des Unterdruckes am unteren Abschnitt geringfügig kleiner ist als die Größe des Unterdrucks an dem oberen Abschnitt.

Aufgabe der vorliegenden Erfindung ist es, ein faserverstärktes Druckgußteil sowie ein Verfahren und eine Vorrichtung zu seiner Herstellung zu entwickeln, bei dem die Einschließung von Gasen vermieden und die Benetzung der Fasern durch die einströmende Schmelze verbessert wird. Erfindungsgemäß geschieht dies durch die in den Patentansprüchen angegebenen Merkmale.

Der schematische Ablauf des erfindungsgemäßen Verfahrens laßt sich wie folgt darstellen:
1. Fremdbefüllung
   a) Schmelze einfüllen,
   b) Füllkammer mit vorfahrendem Kolben schließen,
   c) Dämpfe absaugen,
   d) Formraum durch vorfahrenden Kolben füllen,
   e) Vakuum schließen.
2. Selbstansaugung
   a) Vakuum anlegen,
   b) Schmelze ansaugen,
   c) Gießkolben vorfahren,
   d) Formraum füllen,
   e) Vakuum schließen.

Die Anordnung des Vakuumanschlusses zwischen Füllkammer und Formraum im Bereich des Gießlaufs hat den Vorteil, daß die Dämpfe des vom in die Füllkammer der Druckgießmaschine eingefüllten bzw. angesaugten flüssigen Metalls erhitzten Kolbenschmiermittels separat und direkt aus der Füllkammer abgesaugt werden.

Die Dämpfe kommen nicht mehr mit kalten Wänden des Formhohlraums oder der Einlagen in Berührung und können sich nicht an der großen inneren Oberfläche des Faserformkörpers niederschlagen. Eine Kontamination durch alle Bestandteile des Füllkammergases kann vollständig unterbunden werden.

Die Anwendung des vorliegenden Verfahrens ist insbesondere im Hinblick auf leicht flüchtige Legierungsbestandteile wichtig, wie z.B. Magnesium und dessen Oxide, die bei Überhitzung der Schmelze leicht gebildet und in dem Formhohlraum abgeschieden werden. Mit dem vorliegenden Verfahren ist es möglich, den Formhohlraum der Druckgießmaschine frei von Luft und anderen Restgasen und insbesondere die innere Oberfläche der eingesetzten Faseranordnungen frei von jeder Kontamination durch kondensierte Rückstände bei gleichzeitiger Aufrechterhaltung der automatischen Ansaugung der Metallschmelze für den Schuß zu halten.

Für bestimmte Anwendungsfälle - insbesondere für großvolumige Teile - ist es vorteilhaft, die Fasereinlage etwa auf Gießtemperatur vorzuheizen. Bei diesen Temperaturen können Restverunreinigungen auf den Fasern verdampfen und in den Formhohlraum gelangen. Dieses wird erfindungsgemäß durch einen weiteren zusätzlichen Absaugkanal verhindert, der ringförmig um den Formhohlraum im Bereich der Faserlage gelegt ist.

Im folgenden wird die Erfindung anhand mehrerer Ausführungsbeispiele näher erläutert. Es zeigen:
- Fig. 1 =: Längsschnitt durch eine erfindungsgemäße Druckgießmaschine
- Fig. 2 =: Querschnitt entlang AA gem. Fig. 1
- Fig. 3 =: Längsschnitt durch einen Formhohlraum mit magnetischen Haltekörpern.
- Fig. 4-6 =: Querschnitt durch 3 verschieden hergestellte faserverstärkte Gußteile
- Fig. 7 u. 8 =: Querschliffe durch zwei faserverstärkte Druckgußteile
- Fig. 9 - 11 =: Röntgendurchstrahlungsbilder von drei faserverstärkten Pleuelstangen

In Figur 1 ist die Füllkammer mit 1, der Druckkolben mit 2, der Gießzylinder mit 3, das Steigrohr mit 4 und der Schmelzenbehälter mit 5 bezeichnet.

Zwischen den Formhälften 6a, 6b befindet sich der Formhohlraum 7, der im Bereich des Gießlaufs 8 den Absaugkanal 9 mit Filter 10, Vakuumsteuerventil 11 und den Vakuumbehälter 12 und Vakuumpumpe 13 aufweist.

Figur 2 zeigt die Füllkammer 1 im Querschnitt mit daran anschließendem Gießlauf 8, in den der Vakuumkanal 9 mündet. Der Formhohlraum 7a, b ist an eine ringförmige Absaugung 14a, b, c angeschlossen, die für eine zusätzliche Entgasung des Faserformkörpers vor Eindringen der Schmelze sorgt.

Figur 3 zeigt schematisch einen Formhohlraum 15, der durch zwei Formhälten 16a, 16b gebildet wird. An den äußeren Enden der Formhälften 16a, b sind jeweils 2 Bohrungen 17a, 17b und 18a, 18b zur Aufnahme von magnetischen Körpern 19 - 22 vorgesehen.

In den Formhohlraum 15 ist ein zylindrischer Faserformkörper 23 eingelegt. Dieser weist an den jeweiligen Endpunkten ringförmige Abstandshalter 24, 25 aus ferromagnetischem Werkstoff auf. Es ist möglich, die magnetischen Körper 19 - 22 sowohl aus normalen Magneten als auch in Form von Elektromagneten einzusetzen.

Anhand der vorstehend beschriebenen Vorrichtungen soll nun das erfindungsgemäße Verfahren näher erläutert werden. Die dabei gewählten Voraussetzungen sind als bevorzugte Ausführungsbeispiele aus einer Reihe von vielen Anwendungsmöglichkeiten ausgewählt worden.

Zunächst wird ein Faserformkörper bzw. eine Fasereinlage aus Lang- und/oder Kurzfasern nach bekannten Verfahren hergestellt.

Als Fasermaterial kommen in bevorzugter Weise Al₂O₃ sowie die SiC-Fasern in Betracht, es lassen sich aber auch andere hochfeste Metallfasern und Kohlenstoffasern sowie Borfasern verarbeiten. Die bevorzugten Al₂O₃-haltigen Fasern sind unmagnetisch und werden nach der bekannten Sintertechnik zu einem festen Verbund vorgeformt. Dabei können bekannte Bindemittel auf Silikatbasis, z.B. "LUDOX" der Fa. DuPont eingesetzt werden.

Der Faserformkörper wird ggf. nach einer Vorheizung in den Formhohlraum 7 eingelegt, der sich in der beweglichen und/oder feststehenden Formhälfte 6a, b bzw. 16a, b befindet. Der Faserformkörper wird dabei entweder durch Kernteile oder vorzugsweise durch Magnete - wie in Fig. 3 gezeigt - in der Form fixiert, wobei die Fasern zusätzlich ferromagnetische Metallteile enthalten müssen.

Nach dem Schließen der Formhälften 6a, b bzw. 16a, b wird die Füllkammer 1 und der Formhohlraum 7 durch den Vakuumkanal 9 evakuiert. Der Vakuumkanal 9 ist im Bereich des Gießlaufes 8 zwischen dem Ende der Füllkammer 1 und dem Formhohlraum 7 angebunden. Er kann aus einer Leitung oder auch vorzugsweise aus mehreren Leitungen dünnen Querschnitts gebildet werden.

Zusätzlich kann der Formhohlraum 7 zur Ausgangsseite hin über eine Ringleitung 14 evakuiert werden. Diese sorgt insbesondere bei vorgeheizten Faserformkörpern für eine Absaugung flüchtiger Verunreinigungen und gasförmiger Einschlüsse der Fasern.

Gleichzeitig wird über das Steigrohr 4 Schmelze aus dem Behälter 5 in die Füllkammer 1 angesaugt. Der Enddruck liegt im Bereich von 100 mbar - vorzugsweise zwischen 95 und 110 mbar - .

Je nach Art der Legierung und der Gießtemperatur wird die Evakuierungszeit über ein Vakuumventil 11 im Bereich von 2-10 Sekunden eingestellt. Danach schießt der Druckkolben 2 die Schmelze mit einer Geschwindigkeit von 0,3 bis 6 m/sek in die Form.

Nach einer Erstarrungszeit von 8 bis 60 Sekunden öffnet sich die Form 6a, b bzw. 16a, b, so daß das Gußstück entnommen und das Trennmittel erneut für den nächsten Schuß aufgesprüht werden kann.

In den Figuren 4 bis 6 sind 3 auf verschiedene Weise hergestellte faserverstärkte Gußteile dargestellt. Fig. 4 zeigt ein Gußteil, das nach herkömmlicher Vakuumdruckgießtechnik hergestellt wurde, wobei der Vakuumkanal am oberen Ende des Formhohlraums hinter der Fasereinlage angebunden wurde.

Fig. 5 zeigt ein faserverstärktes Druckgußteil, das nach einer modifizierten Vakuumdruckgußtechnik hergestellt wurde, wobei das Vakuum im Bereich des Gießlaufs und am oberen Ende des Formhohlraums hinter der Fasereinlage abgezogen wurde.

Fig. 6 zeigt ein faserverstärktes Druckgußteil, das nach dem erfindungsgemäßen Verfahren mit einer Vakuumanbindung im Bereich des Gießlaufs hergestellt wurde.

Die Gießdaten für alle drei Herstellungsverfahren lauten:
Legierung: AlSi12CuNiMg nach DIN 1725, Blatt 2
Gießtemperatur: 730 °C
Formtemperatur: 200 - 250 °C
Faserformkörper: aus Al₂O₃ auf > 650 °C vorgewärmt
Gießdruck: variierte zwischen 980 und 1020 bar.
Nach dem Herausnehmen wurden die Gußteile an Luft abgekühlt und bei Temperaturen von 500 °C eine Stunde lang lösungsgeglüht. Danach erfolgte ein Abschrecken in heißem Wasser mit einer anschließenden Warmauslagerung bei 180 - 250 °C für 4 Stunden.

Das in Fig. 4 dargestellte Gußteil weist Mikrolunker mit Durchmessern von 10 bis 200 µm sowie gasgefüllte Poren auf, die Restgase aus der Atmosphäre sowie dampfförmige Anteile des Schmiermittels enthalten. Die Porosität betrug bei diesem Teil mehr als 1,5 %, berechnet aus der Differenz zwischen tatsächlicher Dichte und theoretisch vorhandener Dichte.

Teile aus dem im Zusammenhang mit Fig. 5 beschriebenen Herstellungsverfahren weisen Porositäten zwischen 0,5 und 1,0 % auf. Es ist erkennbar, daß insbesondere in den Fasereinlagen noch sehr viele gasförmige Einschlüsse vorhanden sind.

Die Porosität eines nach dem erfindungsgemäßen Verfahren hergestellten Gußteils lag unter 0,3 %. Das Gefüge ist homogen und ohne Störstellen.

Fig. 7 und 8 zeigen Querschnitte durch ein mit und ohne Wärmebehandlung hergestelltes Gußteil. Es handelt sich um energiedispersive Röntgenaufnahmen zur Magnesiumverteilung bei einer AlSi12CuNiMg-Legierung mit einem Vergrößerungsfaktor von 3600.

Man erkennt in Fig. 7 eine relativ gleichmäßige Magnesiumverteilung zwischen den Fasern 27, 28, während in Fig. 8 nach einer Wärmebehandlung von 500 °C für 3,5 Stunden und einer anschließenden Abschreckung mit heißem Wasser eine ringförmige Reaktionsschicht 29 um die Al₂O₃- Fasern 30 entstanden ist.

Die Reaktionsschicht besteht im vorliegend gewählten Beispiel aus AlMg-Spinellen vom Typ MgO × Al₂O₃, die die Haftung zwischen der Matrix und den Fasern durch chemische Bindung um einen Faktor 2 bis 10 verstärken, wobei die höheren Werte mit einer anschließenden Warmauslagerung bei 200 °C für 4 Stunden erzielt wurden.

Weitere Versuche haben gezeigt, daß Gußteile mit einer ringförmigen Reaktionsschicht zwischen Fasern und Matrix ca. 90 % und mehr der maximal erzielbaren Verbundfestigkeit erreichen. Die theoretische Verbundfestigkeit wird dabei ermittelt aus den Festigkeitswerten der Fasern und des Matrixwerkstoffes im Verhältnis zu ihrem jeweiligen Volumenanteil.

Ohne die erfindungsgemäße Reaktionsschicht lassen sich nur ca. 50 % der theoretisch möglichen Verbundfestigkeit erreichen. Dieses liegt daran, daß durch Adhäsionskräfte nur ein Teil der Zugspannungen zwischen Fasern und Matrix übertragen werden können. Ein nach dem oben beschriebenen Verfahren hergestelltes faserverstärktes Druckgußteil besteht aus einer Matrix aus einer aushärtbaren Aluminiumlegierung mit mindestens einem Zusatz an reaktionsfähigen Elementen der Gruppe Beryllium, Kalzium, Magnesium, Strontium und Barium in Gehalten von 0,1 bis 5 Gew.-% und Fasern aus Alpha- und/oder Delta-Aluminiumoxid. Es ist vorteilhaft, wenn jede Faser von einer Reaktionsschicht aus Mischoxiden des Al₂O₃ mit den Legierungselementen der Al-Legierung umgeben ist. Vorzugsweise besteht die Reaktionsschicht aus dem Spinell MgO × Al₂O₃ und weist vorteilhafterweise eine Dicke von 0,1 bis 5 µm auf.

Ein besonderer Vorteil des erfindungsgemäßen Verfahrens besteht darin, daß durch die große Porenfreiheit auch aushärtbare Aluminiumlegierungen als Matrixwerkstoff verwendet werden können. Bisher wurden durch die bei der Aushärtung erforderlichen hohen Temperaturen die Gefüge durch gasförmige Einschlüsse und Mikrolunker derart gedehnt, daß große Risse und Blasen auf der Oberfläche entstanden. Mit dem erfindungsgemäßen Verfahren kann daher nicht nur die Einbettung der Fasern mittels einer reaktionsfähigen Zwischenschicht verbessert, sondern gleichzeitig die Festigkeit der Matrix an sich und damit die Gesamtfestigkeit des Verbundwerkstoffs erhöht werden.

Die Fig. 9 bis 11 zeigen Aufnahmen der Röntgendurchstrahlung im Maßstab 1:1 von faserverstärkten Pleueln, wobei analog zu den Figuren 4 bis 6 drei verschiedene Herstellungsverfahren verwendet wurden. Das Teil in Fig. 9 wurde nach herkömmlicher Vakuumdruckgießtechnik hergestellt, wobei der Vakuumkanal am oberen Ende des Formhohlraums hinter der Fasereinlage angebunden war. Beim Teil nach Fig. 5 wurde ein modifiziertes Vakuumdruckgießverfahren angewendet, bei dem das Vakuum im Bereich des Gießlaufs und am oberen Ende des Formhohlraums hinter der Fasereinlage gleichzeitig abgezogen wurde. Das Teil in Fig. 11 wurde nach dem erfindungsgemäßen Verfahren mit einer Vakuumanbindung im Bereich des Gießlaufs hergestellt. Die Gießdaten sind im Zusammenhang mit den Figuren 4 bis 6 näher erläutert worden.

Man erkennt in Fig. 9 zahlreiche Gasporen und Lunker im Bereich des Angusses, während im Schaftbereich nur einzelne Poren erkennbar sind. Nach Fig. 10 sind im Bereich des Pleuellagers noch einige Gasporen und Lunker vorhanden, während in Fig. 11 diese Stelle keinerlei Unregelmäßigkeiten mehr aufweist. Die Unregelmäßigkeiten (Lunker und Glasblasen) im Gefüge sind Ansatzpunkte für Rißbildungen, die zu einer Schwächung der Festigkeitswerte insbesondere der Kerbschlagzähigkeit führen. Vergleichende Untersuchungen zeigen, daß die Festigkeit etwa proportional zur Menge des Porenvolumens abnimmt.

## Patentansprüche

1. Verfahren zur Herstellung faserverstärkter Aluminiumdruckgußteile mittels Vakuumdruckgießtechnik in einer horizontalen Kaltkammer-Druckgießmaschine, bestehend aus einer Füllkammer (1) mit Druckkolben (2) und mindestens einem Formhohlraum (7), der mit der Füllkammer (1) über einen Gießlauf (8) verbunden ist, wobei vor bzw. während der Formfüllung ein Vakuum in der Füllkammer und dem Formhohlraum (7) aufrechterhalten wird, dadurch gekennzeichnet, daß das Vakuum im Bereich des Gießlaufs (8) einen geringeren Gasdruck aufweist als im Innern des Formhohlraums (7) und einen geringeren Gasdruck als im Innern der Füllkammer (1).

2. Verfahren nach Anspruch 1, dadurch gekennzeichnet, daß unmittelbar vor Eintritt der Schmelze in den Gießlauf (8) der Druck am Vakuumanschluß des Gießlaufs (8) 50 bis 100 mbar und im Formhohlraum (7) 100 bis 150 mbar beträgt.

3. Verfahren nach einem der vorhergehenden Ansprüche, dadurch gekennzeichnet, daß das faserverstärkte Druckgußteil zur Ausbildung einer Reaktionsschicht (29) zwischen den Fasern (27, 28) und der Matrix nach Beendigung der Evakuierung auf eine Temperatur von 450 bis 550 °C für 0,5 bis 5 Stunden erhitzt und anschließend mit heißem Wasser abgeschreckt wird.

4. Faserverstärktes Druckgußteil, bestehend aus einer Matrix aus einer aushärtbaren Aluminiumlegierung und Fasern aus Alpha- und/oder Delta-Aluminiumoxid, dadurch gekennzeichnet, daß die Matrix einen Zusatz an reaktionsfähigen Elementen der Gruppe Beryllium, Kalzium, Magnesium, Strontium und Barium in Gehalten von 0,1 bis 5 Gew-% aufweist und die Fasern mit einer Reaktionsschicht in einer Dicke von 0,1 bis 5 µm umgeben sind.

5. Druckgußteil nach Anspruch 4, dadurch gekennzeichnet, daß jede Faser (27, 28) von einer Reaktionsschicht 29 aus Mischoxiden des Al₂O₃ mit den Legierungselementen der Aluminiumlegierung umgeben ist.

6. Druckgußteil nach einem der vorhergehenden Ansprüche, dadurch gekennzeichnet, daß die Reaktionsschicht (29) aus Spinell MgO × Al₂O₃ besteht.

7. Vorrichtung von faserverstärkten Metallgußstücken mittels Vakuumdruckgießen, bestehend aus einer Füllkammer (1) mit einem Druckkolben (2) in Formhälften (6a, b) dem Formhohlraum (7), dem Gießlauf (8) und einem Vakuumkanal (9), dadurch gekennzeichnet, daß der Vakuumkanal (9) im Bereich des Gießlaufs (8) zwischen Füllkammer (1) und Formhohlraum (7) angeordnet ist.

8. Vorrichtung nach einem der vorhergehenden Ansprüche, dadurch gekennzeichnet, daß die Anbindung des Vakuumkanals (9) in dem Bereich des Gießlaufs erfolgt, welcher der Füllkammer (1) am nächsten liegt.

9. Vorrichtung nach einem der vorhergehenden Ansprüche, dadurch gekennzeichnet, daß zusätzlich zum Vakuumkanal (9) weitere Vakuumkanäle (14a, b, c) im Eingangsbereich des Formhohlraumes (7) angeordnet sind.

## Claims

1. A method for manufacturing fibre-reinforced aluminium die castings by vacuum die casting technology in a horizontal cold chamber die casting machine, comprising a filling chamber (1) with a pressure piston (2) and at least one mould cavity (7), which is connected with the filling chamber (1) via a casting sprue (8), a vacuum being maintained in the filling chamber and mould cavity (7) before and/or during the mould filling, characterised in that, in the region of the casting sprue (8), the vacuum has a lower gas pressure than inside the mould cavity (7) and a lower gas pressure than inside the filling chamber (1).

2. A method according to claim 1, characterised in that immediately before the melt enters the casting sprue (8), the pressure at the vacuum connection of the casting sprue (8) is between 50 and 100 mbar and in the mould cavity (7) is between 100 and 150 mbar.

3. A method according to one of the preceding claims, characterised in that the fibre-reinforced die casting is heated at the end of the evacuation to a temperature of between 450 and 550°C for 0.5 to 5 hours in order to form a reaction layer (29) between the fibres (27, 28) and the matrix and is subsequently tempered with hot water.

4. Fibre-reinforced die casting, comprising a matrix made of an age-hardening aluminium alloy and fibres made of alpha and/or delta aluminium oxide, characterised in that the matrix comprises an addition of reactive elements from the group beryllium, calcium, magnesium, strotium and barium in proportions of between 0.1 and 5 by weight and the fibres are surrounded by a reaction layer in a thickness of between 0.1 and 5 µm.

5. A die casting according to claim 4, characterised in that each fibre (27, 28) is surrounded by a reaction layer (29) of mixed oxides of Al₂O₃ with the alloy elements of the aluminium alloy.

6. A die casting according to one of the preceding claims, characterised in that the reaction layer (29) is made of spinel MgO × Al₂O₃.

7. A device for the manufacture of fibre-reinforced metal castings by vacuum die casting, comprising a filling chamber (1) with a pressure piston (2), the mould cavity (7) in mould halves (6a, b), the casting sprue (8) and a vacuum duct (9), characterised in that the vacuum duct (9) is arranged in the region of the casting sprue (8) between the filling chamber (1) and the mould cavity (7).

8. A device according to one of the preceding claims, characterised in that the connection of the vacuum duct (9) is effected in the region of the casting sprue lying nearest the filling chamber (1).

9. A device according to one of the preceding claims, characterised in that in addition to the vacuum duct (9), further vacuum ducts (14a, b, c) are arranged in the inlet region of the mould cavity (7).

## Revendications

1. Procédé de fabrication de pièces coulées en aluminium renforcées par des fibres par la technique de la coulée sous pression sous vide dans une machine de coulée sous pression à chambre froide horizontale, composée d'une chambre de remplissage (1) munie d'un piston d'injection (2) et d'au moins une empreinte (7) qui est reliée à la chambre de remplissage (1) par l'intermédiaire d'un canal d'injection (8), procédé dans lequel un vide est entretenu dans la chambre de remplissage et dans l'empreinte (7) avant ou pendant le remplissage du moule, caractérisé en ce que le vide régnant dans la région du canal d'injection (8) présente une plus faible pression gazeuse que dans le volume intérieur de l'empreinte (7) et une plus faible pression gazeuse que dans le volume intérieur de la chambre de remplissage (1).

2. Procédé selon la revendication 1, caractérisé en ce que, immédiatement avant l'entrée du métal fondu dans le canal d'injection (8), la pression est de 50 à 100 mbar au raccordement de vide du canal d'injection (8) et de 100 à 150 mbar dans l'empreinte (7).

3. Procédé selon une des revendications précédentes, caractérisé en ce que, pour assurer la formation d'une couche réactionnelle (29) entre les fibres (27, 28) et la matrice après l'achèvement de l'évacuation, la pièce coulée renforcée par des fibres est portée à une température de 450 à 550°C pendant 0,5 à 5 secondes et ensuite trempée à l'eau chaude.

4. Pièce coulée sous pression renforcée de fibre, composée d'une matrice d'un alliage d'aluminium durcissable et de fibres d'oxyde d'aluminium alpha et/ou delta, caractérisée en ce que la matrice présente une addition d'éléments réactionnels du groupe béryllium, calcium, magnésium, strontium et baryum, à des teneurs de 0,1 à 5 % en poids et que les fibres sont entourées d'une couche réactionnelle d'une épaisseur de 0,1 à 5 µm.

5. Pièce coulée sous pression selon la revendication 4 , caractérisée en ce que chaque fibre (27, 28) est entourée d'une couche réactionnelle (29) faite d'oxydes mixtes de Al₂O₃ et des éléments d'alliage de l'alliage d'aluminium.

6. Pièce coulée sous pression selon une des revendications précédentes, caractérisée en ce que la couche réactionnelle (29) est composée de la spinelle MgO × Al₂O₃.

7. Installation pour la fabrication de pièces coulées métalliques renforcées par des fibres par la technique de la coulée sous pression sous vide, comprenant une chambre de remplissage (1) munie d'un piston d'injection (2) dans des demi-moules (6a, b), l'empreinte (7), le canal d'injection (8) et un canal de vide (9), caractérisée en ce que le canal de vide (9) est agencé dans la région du canal d'injection (8), entre la chambre de remplissage (1) et l'empreinte (7).

8. Installation selon une des revendications précédentes, caractérisée en ce que le raccordement du canal de vide (9) se produit dans la région du canal d'injection qui est la plus proche de la chambre de remplissage (1).

9. Installation selon une des revendications précédentes, caractérisée en ce qu'en supplément du canal de vide (9), il est prévu d'autres canaux de vide (14a, b, c) dans la région d'entrée de l'empreinte (7).
